# NEUE EUROPÄISCHE PATENTSCHRIFT

(11) **EP 1 857 194 B3**
(45) Veröffentlichungstag dieser Patentschrift: **04.09.2013**
(45) Hinweis auf die Patenterteilung: 27.07.2011
(21) Anmeldenummer: 07016706.9
(22) Anmeldetag: 16.12.2005
(51) Int. Cl.: B21C 37/09, B21C 37/08

(54) **Mehrlagenrohr sowie Verfahren zu seiner Herstellung**
Multi-layer pipe and method for its manufacture
Tuyau multicouche et son procédé de fabrication

(30) Priorität: 21.12.2004 DE 102004062697
(43) Veröffentlichungstag der Anmeldung: 21.11.2007
(62) Teilanmeldung aus: 05819971.2
(73) Patentinhaber: Bergrohr GmbH Siegen, 57076 Siegen (DE)
(72) Erfinder: Berg, Bernd, 57076 Siegen (DE)
(74) Vertreter: Springorum, Harald

(56) Entgegenhaltungen:
- DE-C- 582 387
- US-A- 2 489 802
- US-A- 3 327 383
- US-A- 4 353 764
- PATENT ABSTRACTS OF JAPAN Bd. 009, Nr. 264 (M-423), 22. Oktober 1985 (1985-10-22) & JP 60 111791 A (KAWASAKI SEITETSU KK), 18. Juni 1985 (1985-06-18)
- PATENT ABSTRACTS OF JAPAN Bd. 1995, Nr. 11, 26. Dezember 1995 (1995-12-26) & JP 07 214144 A (MEIJI ISHIKAWA), 15. August 1995 (1995-08-15)

## Beschreibung

Die vorliegende Erfindung betrifft ein Mehrlagenrohr gemäß dem Oberbegriff des Anspruchs 6 sowie ein Verfahren zu seiner Herstellung gemäß dem Oberbegriff des Anspruchs 1 (Siche jeweils z.B. US-A-3327383. Mehrlagen-Rohre werden vorzugsweise bei hohen Anforderungen gegen Korrosion oder Abrasion verwendet.

Korrosionsbeständige Druckbehälter oder Druckleitungen können durch Anwendung von Mehrlagen-Rohren kostengünstigerhergestelltwerden als Massivausführungen aus entsprechenden Werkstoffen. Dies wird erreicht durch die Lastenteilung auf eine dünne, korrosionsbeständige Innenlage (z.B. rost- und säurebeständiger Stahl) und eine hochfeste, druckbeständige Außenlage (z. B. Feinkornbaustahl). Dadurch kann der Stahlverbrauch insgesamt erheblich gesenkt und ein Großteil des verbleibenden Stahlverbrauchs auf kostengünstige Werkstoffe verlagert werden.

Abrasionsbeständige Rohrleitungen werden durch die Ausführung als Mehrlagen-Rohr (etwa mit mechanischer Bindung, s.u.) in bestimmten Güteklassen überhaupt erst ermöglicht, da Werkstoffe (z.B. hochfeste Stähle mit hohen Härten) als Innenlage eingesetzt werden können, die für sich alleine nicht oder nur sehr schwierig zu Rohren verarbeitet werden können.

Andere Werkstoffkombinationen sind in großer Vielfalt möglich, prinzipiell begrenzt sich die Kombinierbarkeit von Werkstoffen dabei nur durch die jeweilig infrage kommenden Verarbeitungstechniken.

Beim Aufbau des Rohrmantels wird unterschieden zwischen
- vollflächiger metallurgischer Bindung (diese erfordert plattiertes Blech als Ausgangshalbzeug), und
- rein mechanischer Bindung (etwa einer Reibbindung) zwischen Innen- und Auβenrohr-vorzugsweise Innen- und Außenblech und ihrer Verschweißung an den Blechkanten -.

Die Herstellung solcher Mehrlagenrohre erfolgt dabei nach dem Stand der Technik wie folgt:

Bei Mehrlagenrohren mit metallurgischer Bindung zwischen den Lagen - etwa Mehrlagenrohren aus Metallblechen, vorzugsweise Stahlblechen - findet als Ausgangshalbzeug ein plattiertes Verbundblech aus zwei verschiedenen (Stahl-)Werkstoffen Verwendung. Das Mehrlagenrohr wird dann wie folgt hergestellt:
- Zunächst erfolgt die Herstellung eines Verbund-Bleches durch Walz- oder Sprengplattieren,
- dann die Rohrformung nach üblichen Verfahren, etwavermittels einer Biegewalze oder Biegeprese und
- hernach die Schweißung, wobei die Außenwand des Mehrlagenrohres nach den üblichen Verfahren zur Rohrschweißung entsprechend dem verwendeten Werkstoff und die Schweißung der Innenwand als Auftragsschweißung, ebenfalls passend zum Werkstoff erfolgt.

Der Nachteil dieses Verfahrens nach dem Stand der Technik liegt zum einen in den hohen Kosten des Ausgangshalbzeuges und damit auch des Endproduktes, zum anderen aber auch in einer mangelnden ausreichenden Verfügbarkeit desAusgangshalbzeuges, aufgrund äußerst beschränkter Produktionskapazitäten hierfür in der Welt. So gibt es nach Kenntnis der Anmelderin und des Erfinders nur einige wenige Anlagen zur Herstelllung walzplattierter mehrlagiger Bleche, etwa in Österreich und in Japan, jedoch beispielsweise keine einzige Anlage in der Bundesrepublik Deutschland hierfür. Auch Anlagen für das Sprengplattieren sind nach Kenntnis des Erfinders und der Anmelderin kaum vorhanden. So existiert etwa bei Dynamit Nobel in Burbach, Bundesrepublik Deutschland eine der wenigen solchen Anlagen. Auch ist die hierbei verwendete Fertigungstechnik sehr problematisch und entsprechend aufwendig und teuer, wobei zusätzlich zu bemerken ist, daß sie auch nur für sehr kleine Fertigungslose überhaupt zur Verfügung steht.

Weiterhin ist die Anzahl derWerkstoffe, die sich auf diese Weise verarbeiten lassen, begrenzt. So lassen sich etwa bestimmte abrasionsbeständige Stähle als Innenlage dann nicht verwenden, wenn sie sich aufgrund ihres hohen Kohlenstoffanteils nicht oder nur schlecht schweißen lassen.

Bei Mehrlagenrohren mit mechanischer Bindung finden als Ausgangshalbzeug mehrere - vorzugsweise zwei - fertige Rohre Verwendung. Das Verfahren soll dabei im folgenden anhand des Beispiels zweier Rohre erläutert werden (im Falle weiterer Lagen sind die Auführungen entsprechend zu verstehen):
- Zwei fertige Rohre werden aus den zu kombinierenden Werkstoffen passgenau gefertigt und ohne Reibung ineinander geschoben, wobei das äußere Rohr eine höhere Streckgrenze aufweisen muß als das innere.
- Durch Expandieren (mechanisch - etwa vermittels eines Expansionsstempels - oder durch Flüssigkeitsdruck, wobei die ineinander liegenden Rohre in ein das Außenrohr umfassendes Gesenk gepreßt werden) wird das Innenrohr unter elastischer Aufweitung des Außenrohrs in das Außenrohr gedrückt. Nach Wegfallen der Expansionskräfte legt sich das Außenrohr wegen der höheren elastischen Rückfederung kraftschlüssig um das Innenrohr.
- Abschließend werden die beiden Werkstoffe an den Stirnseiten verschweißt.

Der Nachteil dieses Verfahrens nach dem Stand derTechnik liegt darin begründet, daß das äußere Rohr eine höhere Streckgrenze aufweisen muß als das innere, da ansonsten die den Kraftschluß mit dem Innenrohr hervorrufende und daher erforderliche elastische Rückfederung des Außenrohres fehlt. Dies ist insbesondere deshalb nachteilig, weil hochfeste Werkstoffe - etwa besonders hochfeste Stähle -, wie sie vorzugsweise für abrasionsbeständige Rohrleitungen im Inneren des Rohres besonders vorteilhaft sind, hohe oder sogar sehr hohe Streckgrenzen aufweisen und sich damit für dieses Herstellungsverfahren nicht eignen.

Daher ist es Aufgabe der vorliegenden Erfindung ausgehendvom Stand der Technik, ein Mehrlagenrohr sowie Verfahren zu seiner Herstellung anzugeben, das einerseits die vorgenannten Nachteile zu vermeiden sucht, mithin ohne walz- und/oder sprengplattiertes Halbzeug auskommt, andererseits aber auch nicht den Beschränkungen unterliegt, die die Herstellung mehrlagiger Rohre nach dem Stand der Technik mit reibschlüssiger mechanischer Bindung von Lagen untereinander mit sich bringt.

Diese Aufgabe wird erfindungsgemäß zunächst durch ein Verfahren zur Herstellung eines Mehrlagenrohres nach Anspruch 1 und ein Mehrlagenrohr nach Anspruch 6 gelöst.

Zweckmäßige Ausführungsformen ergeben sich aus den Unteransprüchen.

Hier kann die Verwendung walz- und/oder sprengplattierten Halbzeugs dadurch vermieden werden, daß die jeweilige als Innenrohr fungierende Werkstofflage schon während der Rohrformung in der Biegewalze und/oder der zur Endformung in der Regel notwendigen Anbiegemaschine kraftschlüssig in die jeweilig als Außenrohr fungierende Werkstofflage gepresst und so im jeweiligen Außenrohr reibschlüssig gehalten wird und zwar ohne das Mehrlagenrohr aufweiten zu müssen und damit die bereits angeführten Nachteile einzugehen. Es sei darauf hingewiesen, daß in einigen Fällen aber auch eine Endformung in der Biegewalze allein möglich ist, etwa bei kürzeren Biegewalzen, die die Funktion der Endformung des Rohres mit zu leisten vermögen. In diesen Fällen nimmt eine Anbiegemaschine nicht Herstellverfahren teil.

Vorzugsweise wird bei Verfahren zur Herstellung der erfindungsgemäßen Mehrlagenrohre mit Hilfe einer Biegewalze das Mehrlagenrohr durch eine Schwei-βung des Außenrohres entlang der Rohrnaht und eine Auftragsschweißung des Innenrohres geschlossen, um so den Mehrlagenrohrkörper zu fertigen.

Auch können die Werkstofflagen an den Stirnseiten des Rohres verbunden werden, etwa um dort das Eindringen von Feuchtigkeit zwischen die metallurgisch ja nicht vollflächig vcrbundenen Werkstofflagen zu verhindern.

Einen bevorzugten Anwendungsfall der Herstellungsverfahren zur Herstellung erfindungsgemäßer Rohre, insbesondere auch des Verfahrens nach dervorliegenden Erfindung selbst, stellt die Herstellung von erfindungsgemäßen Doppellagenrohren dar, gleichwohl beschränkt sich die Erfindung nicht hierauf, auch drei-, vier- und noch mehrlagigere erfindungsgemäße Rohre sind hiermit grundsätzlich herstellbar, was nach dem Stand der Technik zumindest weitaus schwieriger, wenn nicht sogar überhaupt unmöglich ist.

In einer weiteren besonders bevorzugten Ausführungsform der vorliegenden Erfindung finden Bleche, vorzugsweise Metallbleche und besonders bevorzugterweise Stahlbleche, als Werkstofflage oder Elemente der Werkstofflage Verwendung.

Nach dem Verfahren der vorliegenden Erfindung können als jeweilige Innenlage auch solche Werkstoffe - wie etwa besonders hochfeste Stähle - Verwendung finden, die sich nicht oder nur sehr schwer schwei-βen lassen. Das Erfindungsprinzip bleibt jedoch: Die als Innenrohr fungierende Weckstofflage wird bereits während der Rohrformung in der Biegewalze kraftschlüssig in die jeweilig als Außenrohr fungierende Werkstofflage gepresst und so im jeweiligen Außenrohr reibschlüssig gehalten.

Vorzugsweise wird dabei zwischen den Kanten deraufliegenden Werkstofflage und den Anschlagkanten ein Zwischenraum belassen, der sich erst im Verlaufe des Rohrformungsprozesses schließt.

Dabei kann nach Ausformung des Rohrkörpers die jeweilig als Innenrohr fungierende Werkstofflage vermittels Krafteinwirkung in der als Außenrohr fungierenden Werkstofflage verschoben werden, so daß sich eine Steckmuffe bildet, die ein Incinanderstecken von Rohren erlaubt, was eine stark vereinfachte Montage der Rohre vor Ort erlaubt.

Vorzugsweise erfolgt auch bei dieser Ausführungsform des erfindungsgemäßen Verfahrens eine Schweißung des Außenrohres entlang der Rohrnaht zur Vollendung des Rohrkörpers.

Das erfindungsgemäße, insbesondere das nach dem vorliegenden erfindungsgemäßen Verfahren erhaltene Mehrlagenrohr ist so ausgestaltet, daß eine jeweilig innen liegende Werkstofflage gegenüber der jeweils außen liegenden Werkstofflage eine höhere Streckgrenze oder Dehngrenze (siehe hierzu unten) als diese aufweist, wobei zumindest eine Werkstofflage vorzugsweise aus Metallblech, besonders bevorzugterweise aus Stahlblech besteht.

Eine besonders bevorzugte Ausführungsform eines erfindungsgemäßen Mehrlagenrohres ist dadurch gekennzeichnet, daß das Mehrlagenrohr als Doppellagenrohr ausgebildet ist, welches zwei Werkstofflagen Stahlblech aufweist, wobei die als Innenrohrfungierende Lage Stahlblech einen hohen bis sehr hohen Kohlenstoffanteil aufweist und somit zuminest nicht mehr unbedingt schweißbar ist

Nach der vorliegenden Erfindung ist es einerseits nicht erforderlich, plattierte Bleche (mit den bereits eingangs erörterten Nachteilen langer Lieferzeit und begrenzter Verfügbarkeit, sowie hohem Preis) zu verwenden, andererseits können trotzdem Mehrlagenrohre - insbesondere Doppellagenrohre aus Stahlblechwerkstofflagen - mit hoher Streckgrenze des Werkstoffes des jeweiligen Innenrohres bei gleichzeitig niedrigerer Streckgrenze des Werkstoffes des demgegenüberjeweiligen äußeren Rohres hergestellt werden, was etwa für solche Verwendungen von Mehrlagenrohren erforderlich ist, für die es auf eine möglichst hohe Abrasionsbeständigkeit des Innenrohres ankommt, da eine hohe Abrasionsbeständigkeit i.d.R. auch mit einer hohen Härte und diese wiederum mit einer hohen Streckgrenze einhergeht. Derartige Mehrlagenrohre, die ein innen liegendes Rohr aus einem Material mit höherer Streckgrenze als ein hierzu außen angeordnetes Rohr aufweisen, aber trotzdem keine vollflächige metallurgische Verbindung benachbarter Lagen zeigen, können bislang nach dem Stand der Technik nicht hergestellt werden; es gibt sie bisher nicht. Hingegen werden sie durch die vorliegende Erfindung möglich. Hinzuweisen ist darauf, daß im Falle einer nicht ausgeprägten Streckgrenze - etwa in Fällen nur verstärkt plastischer Verformung - anstelle der Streckgrenze dann die Dehngrenze als Betrag der Spannung einer plastischen bleibenden Dehnung unter einer bestimmten Krafteinwirkung tritt.

Unabhängig vom Vorgesagten ermöglicht das erfindungsgemäße Verfahren zudem auch eine wesentlich größere Kombinationsvielfalt der Werkstoffe in den erfindungsgemäßen Mehrlagenrohren. So lassen sich nach dem Stand derTechnik etwa bestimmte abrasionsbeständige Stähle als Innenlage nichtverwenden, da diese sich sowohl aufgrund der mit ihrer hohen Abrasionsbeständigkeit i.d.R. einhergehenden hohen Streckgrenze nicht in alleiniger Verwendung (z.B. als Einlagenrohr) zum Rohrformungsprozeß eignen und auch zur Innenrohrbildung geschweißt werden müßten, sich aufgrund ihres hohen Kohlenstoffanteils hierzu aber nicht oder nur schecht eignen, d. h. sich insbesondere nicht unbedingt schweißen lassen (s.o.). Entsprechende Rohre existieren daher bis heute ebenfalls nicht. Hingegen ermöglicht das erfindungsgemäße Verfahren, das sich die kraftschlüssige Pressung des jeweiligen Innenrohres in das jeweilige Außenrohr während des Herstellprozesses zunutze macht, auch die Herstellung solcher Mehrlagenrohre, die als Innenlage einen nicht schweißbaren oder nicht unbedingt schweißbaren Werkstoff - etwa einen Stahl mit hohem, vorzugsweise sehr hohem Kohlenstoffanteil - verwenden. Auch wird so die Verwendung überhaupt nicht schweißbarer Werkstoffe, wie etwa moderner Kunststoffe, die die gewünschten Eigenschaften einer Rohrinnenlage aufweisen, überhaupt erst möglich. Rohre mit solchen Innenlagen existieren ebenfalls bislang nicht.

Wiederumunabhängighiervonkönnenmitdem erfindungsgemäßen Verfahren auch Mehrlagenrohre ohne Verwendung teurer und schlecht lieferbarer plattierter (vollflächig metallurgisch verbundener) Bleche in nahezu beliebig großen Durchmessern hergestellt werden, was nach dem Stand der Technik bislang nicht möglich ist, da hier die notwendige Expansion durch die Abmessungen der verwendeten Expansionsstempel oder durch ein, im Falle hydraulischer Expansions-Krafteinwirkung für die gleichmäßige Ausformung notwendiges Gesenk, welches das zu fertigende Mehrlagenrohr umschließt, begrenzt ist. Demgegenüber ermöglicht das erfindungsgemäße Biegewalzenverfahren Mehrlagenrohre, die solchen vorgegebenen Grenzen nicht unterliegen, da die Biegewalze, die ja immer nur an einer Stelle des Krümmungsradius des Rohres formend angreift, solchermaßen den Durchmesser des erfindungsgemäßen Mehrlagenrohres nicht begrenzt. Damit sind insbesondere auch Mehrlagenrohre ohne plattierte Bleche herstellbar, die die nach dem derzeitigen Stand der Technik gegebene Grenze, von ca. 610 mm (24") Durchmesser - vorzugsweise weit - überschreiten.

Auch ermöglicht die vorliegende Erfindung erst die Herstellung von Mehrlagenrohren mit partieller Innenlage, d.h. ein im Querschnitt nur einen Teilkreis bildendes Innenrohr, etwa in Form einer Rinneneinlage am Rohrfuß, was nach dem Stand derTechnik bislang ebenfalls nicht möglich ist.

In diesem Zusammenhang ist erwähnenswert, daß nach dem Verfahren der vorliegenden Erfindung selbstverständlich auch Rohre in nur ganz geringen Stückzahlen, insbesondere auch Einzelstücke wirtschaftlich herstellbar sind, was nach dem Stand der Technik in einem Falle durch das aufwendige Plattieren und die hierfür notwendigen Mindestfertigungslose und im anderen Falle durch die fürdas Expandieren notwendigen hierfürspeziell eingerichteten Werkzeuge und Vorrichtungen gehindert ist.

Im folgenden werden nicht einschränkend zu verstehende Ausführungsbeispiele anhand der Zeichnung besprochen. In dieser zeigt:
- Fig. **9**: eine perspektivische Sicht auf das, später das Außenrohr bildende, Grundblech mit Anschlagskanten und das, das spätere Innenrohr bildende, Innenblech, und zwar im noch flachen unverarbeiteten Zustand, und
- Fig. **10**: einen perspektivischen Querschnitt durch ein Mehrlagenrohr nach der vorliegenden Erfindung, wo das Grundblech des Außenrohres Anschlagskanten aufweist und das das Innenrohr bildende Innenblech nach entsprechendem Verformungsfortschritt zwischen diesen Anschlagskanten eingeklemmt ist

Fig. **9** zeigt eine perspektivische Sicht auf das, später das Außenrohr bildende, Grundblech 2 mit Anschlagskanten **10a,10b** und das, das spätere Innenrohr bildende, Innenblech **1**, und zwar im noch flachen unverarbeiteten Zustand. Der so gebildete Mehrlagen-Werkstoff wird mit Hilfe einer Biegewalze zu einem erfindungsgemäßen Mehrlagenrohrgeformt, wobei die jeweilige als Innenrohrfungierende Werkstofflage **1** zwischen die Anschlagkanten **10a**, **10b** geklemmt und so kraftschlüssig in die jeweilig als Außenrohr fungierende Werkstofflage **2** gepresst wird. Hier ist auch zu sehen, daß dabei zwischen den Kanten der aufliegenden Werkstofflage und den Anschlagkanten **10a**, **10b** ein Zwischenraum belassen ist, der sich erst im Verlaufe des Rohrformungsprozesses schließt.

Fig. **10** zeigt einen Querschnitt durch ein Mehrlagenrohr **5** nach der vorliegenden Erfindung, wo das Grundblech des Außenrohres 2 Anschlagskanten **10a**, **10b** aufweist und das das Innenrohrbildende Innenblech **1** nach entsprechendem Verformungsfortschritt zwischen diesen Anschlagkanten 10a, 10b eingeklemmt ist, und es so infolge des Biegeprozesses kraftschlüssig in das Außenrohr **1** gepresst wird. Der Zwischenraum zwischen den Kanten der aufliegenden Werkstofflage und den Anschlagkanten **10a**, **10b** hat sich zuvor bereits geschlossen.

## Patentansprüche

1. Verfahren zur Herstellung eines Mehrlagenrohres (**5**) mit Hilfe einer Biegewalze,
wobei
- einzelne zum Mehrlagenrohr (**5**) zu kombinierende Werkstofflagen (**1**, **2**) aufeinandergelegt werden, wobei eine als jeweiliges Außenrohr fungierende Werkstofflage (**2**) ein Grundblech bildet, das in etwa entlang seiner beiden Längskanten oder in etwa parallel hierzu jeweils eine, vorzugsweise aufgeschweißte, Anschlagkante (**10a**, **10b**) aufweist und die aufliegende Werkstofflage (1) lose zwischen diese Anschlagkanten (**10a**, **10b**) zu liegen kommt, und
- der so gebildete Mehrlagen-Werkstoff mit Hilfe der Biegewalze zu einem Mehrlagenrohr (**5**) geformt wird, **dadurch gekennzeichnet, daß** die jeweilige als Innenrohr fungierende Werkstofflage (1) gegenüber der als jeweiliges Außenrohr fungierende Werkstofflage (**2**) eine höhere höhere Streckgrenze oder Dehngrenze als diese aufweist, die jeweilige als Innenrohrfungierende Werkstofflage (1) zwischen die Anschlagkanten (**10a**, **10b**) geklemmt und in der Endphase der Rohrformung in der Biegewalze und/oder einer nachfolgend zum Einsatz kommenden Anbiegemaschine die jeweilige als Innenrohr fungierende Werkstofflage (**1**) hierdurch kraftschlüssig in die jeweilig als Außenrohr fungierende Werkstofflage (**2**) gepresst wird.

2. Verfahren zur Herstellung eines Mehrlagenrohres (**5**) mit Hilfe einer Biegewalze nach Anspruch 1, **dadurch gekennzeichnet, daß** die als Innenrohr fungierende Werkstofflage (**1**) beim fertigen Mehrlagenrohr (**5**) im Querschnitt einen Teilkreis bildet und so vorzugsweise eine Rinne am Fuß des Mehrlagenrohres formt.

3. Verfahren zur Herstellung eines Mehrlagenrohres (**5**) mit Hilfe einer Biegewalze nach Anspruch 1 oder 2, **dadurch gekennzeichnet, daß** einzelne zum Mehrlagenrohr (**5**) zu kombinierende Werkstofflagen (**1**, **2**) aufeinandergelegt werden, wobei zwischen den Kanten der aufliegenden Werkstofflage (**1**) und den Anschlagkanten ein Zwischenraum belassen wird, der sich erst im Verlaufe des Rohrformungsprozesses schließt.

4. Verfahren zur Herstellung eines Mehrlagenrohres (**5**) mit Hilfe einer Biegewalze nach Anspruch 1, 2 oder 3, **dadurch gekennzeichnet, daß**
- nach Ausformung des Rohrkörpers (**5**) die jeweilig als Innenrohr fungierende Werkstofflage (**1**) vermittels Krafteinwirkung in der als Außenrohr fungierenden Werkstofflage (**1**) verschoben wird, so daß sich eine Steckmuffe bildet, die ein Ineinanderstecken von Rohren (**5**) erlaubt.

5. Verfahren zur Herstellung eines Mehrlagenrohres (**5**) mit Hilfe einer Biegewalze nach einem der Ansprüche 1, 2, 3 oder 4, **dadurch gekennzeichnet, daß** das Mehrlagenrohr (**5**) durch eine Schweißung (**7**) des Außenrohres (**2**) entlang der Rorhrnaht (**8**) geschlossen wird.

6. Mehrlagenrohr (**5**) mit jeweilig innen liegender Werkstofflage (**1**) und jeweils außen liegender Werkstofflage (**2**) wobei keine vollflächige metallurgische Bindung benachbarter Lagen besteht, und wobei die jeweilig innen liegende Werkstofflage (**1**) gegenüber der jeweils außen liegenden Werkstofflage (**2**) eine höhere Streckgrenze oder Dehngrenze als diese aufweist und wobei das Mehrlagenrohr (**5**) durch eine Schweißung (**7**) des Außenrohres (**2**) entlang der Rohrnaht (**8**) geschlossen ist, **dadurch gekennzeichnet, daß** die als Innenrohr fungierende Werkstofflage (**1**) kraftschlüssig in die jeweilig als Außenrohr fungierende Werkstofflage (**2**) gepreßt ist.

7. Mehrlagenrohr (**5**) nach Anspruch 6, **dadurch gekennzeichnet**, daβ zumindest eine Werkstofflage (**1**, **2**) aus Metallblech besteht.

8. Mehrlagenrohr (**5**) nach Anspruch 7, **dadurch gekennzeichnet**, daβ zumindest eine Werkstofflage (**1**, **2**) aus Stahlblech besteht.

9. Mehrlagenrohr (5) nach Anspruch 8, **dadurch gekennzeichnet, daß** das Mehrlagenrohr als Doppellagenrohr (5) ausgebildet ist, welches zwei Werkstofflagen (**1**, **2**) aus Stahlblech aufweist, wobei die als Innenrohrfungierende Lage Stahlblech (**1**) einen hohen bis sehr hohen Kohlenstoffanteil aufweist und somit nicht mehr unbedingt schweißbar ist

## Claims

1. Method for producing a multilayer pipe (5) with the aid of a bending roll, wherein
- individual layers of material (1, 2) to be combined to form the multilayer pipe (5) are laid one on top of the other, wherein one layer of material (2) acting as the respective outer pipe forms a base plate, which has a stop edge (10a, 10b), preferably a welded-on stop edge (10a, 10b), approximately along both its longitudinal edges or approximately parallel thereto in each case, and the overlying layer of material (1) comes to lie loosely between these stop edges (10a, 10b), and
- the multilayer material formed in this way is formed with the aid of the bending roll into a multilayer pipe (5), **characterized in that** the layer of material (1) respectively acting as the inner pipe has a higher yield strength than the layer of material (2) acting as the respective outer pipe, the layer of material (1) respectively acting as the inner pipe is clamped between the stop edges (10a, 10b) and the layer of material (1) respectively acting as the inner pipe is thereby pressed with a force fit into the layer of material (2) respectively acting as the outer pipe in the final phase of the pipe forming in the bending roll and/or a bending machine which is subsequently used.

2. Method for producing a multilayer pipe (5) with the aid of a bending roll according to Claim 1, **characterized in that**, in the finished multilayer pipe (5), the layer of material (1) acting as the inner pipe forms a pitch circle in cross section and thus preferably forms a channel at the foot of the multilayer pipe.

3. Method for producing a multilayer pipe (5) with the aid of a bending roll according to Claim 1 or 2, individual layers of material (1, 2) to be combined to form the multilayer pipe (5) are laid one on top of the other, wherein an intermediate space is left between the edges of the overlying layer of material (1) and the stop edges, said intermediate space only closing during the pipe forming process.

4. Method for producing a multilayer pipe (5) with the aid of a bending roll according to Claim 1, 2 or 3, **characterized in that**
- following the shaping of the pipe body (5), the layer of material (1) respectively acting as the inner pipe is displaced by means of applied force in the layer of material (2) acting as the outer pipe, resulting in the formation of a plug-in socket which allows pipes (5) to be plugged into one another.

5. Method for producing a multilayer pipe (5) with the aid of a bending roll according to one of Claims 1, 2, 3 or 4, **characterized in that** the multilayer pipe (5) is closed by a welding (7) of the outer pipe (2) along the pipe seam (8).

6. Multilayer pipe (5) having a layer of material (1) respectively lying on the inside and a layer of material (2) respectively lying on the outside, wherein no full-area metallurgical bonding exists between adjacent layers, and wherein the layer of material (1) respectively lying on the inside has a higher yield strength than the layer of material (2) respectively lying on the outside, and wherein the multilayer pipe (5) is closed by a welding (7) of the outer pipe (2) along the pipe seam (8), **characterized in that** the layer of material (1) acting as the inner pipe is pressed with a force fit into the layer of material (2) respectively acting as the outer pipe.

7. Multilayer pipe (5) according to Claim 6, **characterized in that** at least one layer of material (1, 2) consists of sheet metal.

8. Multilayer pipe (5) according to Claim 7, **characterized in that** at least one layer of material (1, 2) consists of sheet steel.

9. Multilayer pipe (5) according to Claim 8, **characterized in that** the multilayer pipe is formed as a double-layer pipe (5) which has two layers of material (1, 2) made of sheet steel, wherein the layer of sheet steel (1) acting as the inner pipe has a high to very high carbon content and thus can no longer necessarily be welded.

## Revendications

1. Procédé de fabrication d'un tuyau multicouche (5) à l'aide d'un rouleau de cintrage, dans lequel
- on superpose des couches individuelles de matériau (1, 2) à combiner en un tuyau multicouche (5), dans lequel une couche de matériau (2) faisant chaque fois office de tuyau externe forme une tôle de base, qui présente chaque fois un bord de butée (10a, 10b), de préférence soudé, sensiblement le long de ses deux arêtes longitudinales ou sensiblement parallèlement à celles-ci, et la couche de matériau appliquée (1) vient se placer entre ces bords de butée (10a, 10b), et
- on déforme le matériau multicouche ainsi formé en un tuyau multicouche (5) à l'aide du rouleau de cintrage,
**caractérisé en ce que** la couche de matériau (1) faisant chaque fois office de tuyau interne présente une limite d'allongement ou une limite d'élasticité plus élevée que la couche de matériau (2) faisant chaque fois office de tuyau externe, **en ce que** l'on coince la couche de matériau (1) faisant chaque fois office de tuyau interne entre les bords de butée (10a, 10b) et, dans la phase finale du formage du tuyau dans le rouleau de cintrage et/ou d'une machine de cintrage utilisée dans la suite, on presse ainsi par complémentarité de force la couche de matériau (1) faisant chaque fois office de tuyau interne dans la couche de matériau (2) faisant chaque fois office de tuyau externe.

2. Procédé de fabrication d'un tuyau multicouche (5) à l'aide d'un rouleau de cintrage selon la revendication 1, **caractérisé en ce que** la couche de matériau (1) faisant chaque fois office de tuyau interne forme, dans le tuyau multicouche terminé (5), un cercle partiel en section transversale et ainsi de préférence une rigole au pied du tuyau multicouche.

3. Procédé de fabrication d'un tuyau multicouche (5) à l'aide d'un rouleau de cintrage selon la revendication 1 ou 2, **caractérisé en ce que** l'on superpose des couches individuelles de matériau (1, 2) à combiner en un tuyau multicouche (5), dans lequel on laisse entre les arêtes de la couche de matériau appliquée (1) et les bords de butée un espace intermédiaire, qui ne se ferme qu'au cours de l'opération de formage du tuyau.

4. Procédé de fabrication d'un tuyau multicouche (5) à l'aide d'un rouleau de cintrage selon la revendication 1, 2 ou 3, **caractérisé en ce que**
- après le formage du corps de tuyau (5), on déplace la couche de matériau (1) faisant chaque fois office de tuyau interne par l'action d'une force dans la couche de matériau (2) faisant chaque fois office de tuyau externe, de telle manière qu'il se forme un manchon coulissant, qui permet un engagement télescopique de tuyaux (5).

5. Procédé de fabrication d'un tuyau multicouche (5) à l'aide d'un rouleau de cintrage selon l'une quelconque des revendications 1, 2, 3 ou 4, **caractérisé en ce que** l'on ferme le tuyau multicouche (5) par une soudure (7) du tuyau externe (2) le long de la couture (8) du tuyau.

6. Tuyau multicouche (5) avec une couche de matériau située respectivement à l'intérieur (1) et une couche de matériau située respectivement à l'extérieur (2), dans lequel il n'existe aucune liaison métallurgique de surface entre des couches voisines, et dans lequel la couche de matériau située respectivement à l'intérieur (1) présente une limite d'allongement ou une limite d'élasticité plus élevée que la couche de matériau située respectivement à l'extérieur (2), et dans lequel l'on ferme le tuyau multicouche (5) par une soudure (7) du tuyau externe (2) le long de la couture (8) du tuyau, **caractérisé en ce que** la couche de matériau (1) faisant office de tuyau interne est pressée par force dans la couche de matériau (2) faisant office de tuyau externe.

7. Tuyau multicouche (5) selon la revendication 6, **caractérisé en ce qu'**au moins une couche de matériau (1, 2) se compose d'une tôle métallique.

8. Tuyau multicouche (5) selon la revendication 7, **caractérisé en ce qu'**au moins une couche de matériau (1, 2) se compose d'une tôle d'acier.

9. Tuyau multicouche (5) selon la revendication 8, **caractérisé en ce que** le tuyau multicouche est réalisé sous la forme d'un tuyau à deux couches (5), qui présente deux couches de matériau (1, 2) en tôle d'acier, dans lequel la tôle d'acier de la couche de matériau faisant office de tuyau interne (1) présente une teneur en carbone haute à très haute et n'est de ce fait absolument plus soudable.
